# FASCICULE DE BREVET EUROPEEN

(11) **EP 1 192 306 B1**
(45) Date de publication et mention de la délivrance du brevet: **16.08.2006**
(21) Numéro de dépôt: 00931356.0
(22) Date de dépôt: 26.05.2000
(51) Int. Cl.: D04H 1/46, D04H 13/00, D04H 5/02

(54) **PROCEDE POUR LA REALISATION D'UN MATERIAU NON TISSE, INSTALLATION POUR SA MISE EN OEUVRE ET NON TISSE AINSI OBTENU**
VERFAHREN ZUR HERSTELLUNG EINES VLIESSTOFFES, ANLAGE ZUR DURCHFÜHRUNG DIESES VERFAHREN, HERGESTELLTER VLIESSTOFF
METHOD FOR PRODUCING A NONWOVEN MATERIAL, INSTALLATION THEREFOR AND RESULTING NONWOVEN

(30) Priorité: 10.06.1999 FR 9907602
(43) Date de publication de la demande: 03.04.2002
(73) Titulaire: Rieter Perfojet, 38330 Montbonnot (FR)
(72) Inventeur: VUILLAUME, André, F-38330 Biviers (FR); NOELLE, Frédéric, F-38330 Saint Nazaire Les Eymes (FR)
(74) Mandataire: Eidelsberg, Victor Albert
(86) Numéro de dépôt international: PCT/FR2000/001428
(87) Numéro de publication internationale: WO 2000/077286

(56) Documents cités:
- EP-A- 0 308 320
- EP-A- 0 333 228
- EP-A- 0 534 863
- EP-A- 0 796 940
- US-A- 5 431 991

## Description

### Domaine Technique

Depuis des décennies, il a été proposé de remplacer des nappes textiles traditionnelles (tissus, tricots) par des structures dites « non-tissés » qui, d'une manière générale, peuvent être classées en trois grandes catégories, résultant de leur processus même de fabrication, à savoir :
_ les non-tissés dits par « voie humide » produits selon une technologie proche de la fabrication du papier ;
_ les non-tissés dits par « voie sèche » constitués de fibres discontinues, naturelles ou chimiques, obtenues par cardage, nappage ou tout autre matériel de préparation textile ;
_ les non-tissés dits par « voie fondue » constitués de filaments chimiques continus et couramment désignés sous le nom générique de « spunbond ».

La présente invention concerne un perfectionnement apporté à la technologie permettant de réaliser de telles nappes non tissées de type « spunbond » et concerne plus spécifiquement un procédé, une installation et un nouveau type de produit obtenu par la mise en oeuvre de ces moyens, produit ayant l'aspect et les propriétés tels que toucher, caractéristiques mécaniques, souplesse, proches d'un textile conventionnel, tissu notamment.

### Techniques antérieures

La production de nappes non-tissés de type « spunbond » remonte à des décennies comme cela ressort notamment des brevets GB-A-932 482, US-A-3 286 896 qui sont parmi les documents les plus anciens la décrivant.

D'une manière générale, une telle technique consiste :
_ à extruder un polymère organique fondu, voire même dissout, à travers une filière percée de trous, de manière à former un faisceau ou rideau de filaments ;
_ puis, à orienter les filaments extrudés par étirage au moyen d'un ou plusieurs dispositifs à jets de fluide, notamment à air comprimé,
_ et enfin, à recevoir le faisceau de filaments sous la forme d'une nappe sur un tapis transporteur mobile, en général soumis à une source d'aspiration, et dont la vitesse est réglée en fonction des caractéristiques que l'on souhaite obtenir, grammage notamment.

Après réalisation, et en général en continu, la nappe est consolidée, par exemple en effectuant un calibrage ou un calandrage, de préférence à chaud, de sorte que les filaments élémentaires soient liés les uns aux autres.

Par suite, de tels non-tissés « spunbond », qui présentent de très bonnes caractéristiques mécaniques équivalentes à des tissus conventionnels, ont trouvé un large développement dans de nombreux secteurs techniques, par exemple en vue de les utiliser comme substrats d'enduction, éléments de renfort de complexes employés notamment pour réaliser des stratifiés, des produits techniques tels que revêtements d'étanchéité, comme couches anti-contaminantes dans le domaine des travaux publics, pour de nombreuses applications en tant que géotextiles....

En revanche, leur utilisation dans le domaine des applications textiles conventionnelles, tel qu'habillement, vêtements à jeter, matériaux d'essuyage, ameublement, textiles d'intérieur..., ne s'est pas développée, car une liaison par calandrage, qui entraîne une thermofusion partielle des fibres, sans détériorer les caractéristiques mécaniques du produit, détruit en revanche la souplesse, le toucher et l'aspect textile.

Dans le cadre de la consolidation des nappes « spunbond », outre un traitement par calibrage ou calandrage tel que précité, il a également été envisagé de faire subir à de telles nappes un traitement d'aiguilletage, soit conventionnel au moyen d'aiguilles à barbes, soit par jets de fluide.

De tels traitements sont fréquemment utilisés lorsque l'on souhaite réaliser des complexes constitués d'une superposition de nappes fibreuses discontinues comportant éventuellement un renfort interne, tel qu'un tissu, tricot, nappe unidirectionnelle ou bidirectionnelle constituée d'une ou plusieurs séries de fils parallèles ou non.

En revanche, du moins à la connaissance du Demandeur, ces techniques d'aiguilletage n'ont jamais été proposées en vue de résoudre le problème de la consolidation d'une nappe « spunbond » en tant que telle, tout en communiquant à une telle nappe les caractéristiques de souplesse, toucher... des textiles conventionnels

En effet, si un traitement d'aiguilletage par aiguilles à barbes était appliqué à une nappe « spunbond » seule, cela peut entraîner une rupture des filaments continus qui constituent une telle nappe et, en conséquence, cela peut détériorer les caractéristiques mécaniques qui sont l'un des principaux avantages de tels matériaux.

Concernant l'utilisation d'un traitement conventionnel de liage par jets de fluide, eau notamment, une telle technologie n'est pas adaptée. En effet, il est bien connu que dans de telles nappes spunbond constituées de filaments continus, ceux-ci sont difficiles à déplacer les uns par rapport aux autres. En conséquence, il est pratiquement impossible d'envisager d'obtenir avec une telle technologie une nappe « spunbond » ayant une cohésion comparable à celle que l'on obtient par calandrage, et ce, sans affecter les propriétés mécaniques du matériau.

Le US-A-03 8320 décrit un procédé pour la réalisation d'un matériau absorbant non-tissé qui consiste, en continu :
a) à réaliser une nappe de type « spunbond » (14), le faisceau de filaments continus extrudé et étiré étant réceptionné sur un tapis transporteur (12) mobile,
a') à faire passer la nappe de type « spunbond » entre deux rouleaux de consolidation (15, 16) afin de lier la nappe fibreuse,
b) à délivrer, contre au moins une face de la nappe « spunbond » (14) ainsi formée, une couche fibreuse préformée (19, 22) constituée par un mélange de fibres et de pulpe de bois obtenue par voie humide ou autre technique utilisée dans le domaine papetier et celui des non-tissés,
c) à faire passer le complexe ainsi formé entre les cylindres (17) et (18),
d) à transférer, toujours en continu, ledit complexe sur une ligne (26) de traitement de liage au moyen de jets d'eau,
e) à procéder à un traitement de séchage, puis à réceptionner le produit fini.

L'objet de la revendication 1 se distingue de l'état de la technique le plus proche en ce que
I) la nappe de type « spunbond » est non liée,
II) un voile (V1 et/ou V2) obtenu par cardage et de grammage compris entre 10 g/m² et 50 g/m² est délivré sur au moins une face de la nappe « spunbond »,
III) le complexe ainsi formé est compacté par pressage à froid.

### Exposé de l'invention

Or on a trouvé, et c'est ce qui fait l'objet de la présente invention, un procédé perfectionné qui permet de réaliser de telles nappes non tissées de type « spunbond », parfaitement liées, présentant des caractéristiques mécaniques élevées (résistance à la traction, à la déchirure...) équivalentes à des nappes « spunbond » consolidées par calandrage à chaud, et qui, par ailleurs, présentent l'aspect, le toucher et la souplesse d'un textile conventionnel, tel qu'un tissu.

D'une manière générale, le procédé selon l'invention permettant d'obtenir un non-tissé de type « spunbond » ayant l'aspect et les propriétés d'un textile conventionnel, consiste, en continu :
_ à réaliser une nappe de type « spunbond », le faisceau de filaments continus extrudé et étiré étant réceptionné sur un tapis transporteur mobile sous la forme d'une nappe non liée ;
_ à délivrer, contre au moins une face de la nappe « spunbond » ainsi formée, un voile de fibres discontinues - naturelles et/ou artificielles et/ou synthétiques -, obtenu par cardage et de grammage compris entre 10g/m² et 50g/m²;
_ à compacter par pressage à froid le complexe ainsi formé ;
_ à transférer, toujours en continu, ledit complexe sur une ligne de traitement de liage au moyen de jets d'eau, agissant contre la ou les surfaces du complexe constitué de fibres discontinues, entraînant lesdites fibres dans le sens de l'épaisseur, fibres qui se lient à la façon d'une épissure entre et autour des filaments continus tout en restant visibles en surface ;
_ à procéder à un traitement de séchage ;
_ puis à réceptionner le produit fini.

Il convient de noter que, conformément à l'invention, avant d'effectuer l'opération de liage hydraulique, on procède à un compactage par pressage de l'ensemble constitué par la superposition de la ou des couches de fibres discontinues qui recouvrent ou emprisonnent entre elles la nappe « spunbond » produite.

Un tel compactage, qui peut être réalisé par tout moyen approprié, tel que notamment au moyen d'un rouleau presseur, ne peut en aucun cas être assimilé à une opération de calandrage étant donné qu'il est réalisé à froid.

Conformément à l'invention, un seul voile de fibres discontinues peut être associé au voile à la nappe de type « spunbond », ledit voile de fibres discontinues pouvant être délivré soit en amont de la zone de formation du voile « spunbond » et étant amené sur le tapis transporteur sur lequel sont déposés les filaments provenant de l'installation « spunbond », filaments qui se répartissent donc à la surface de ce voile, soit, délivré en aval de la zone de formation du voile de filaments continus.

Selon une forme de réalisation proprement dite, la nappe de type « spunbond » est recouverte sur ses deux faces par un voile de fibres discontinues, produits l'un en amont de la zone de formation du voile « spunbond », l'autre en aval, la nappe de filaments continus se trouvant donc emprisonnée en sandwich entre les deux couches de fibres discontinues.

Dans un tel cas, le complexe ainsi constitué de trois couches, est, après compactage par pressage, transféré, toujours en continu, sur une ligne de traitement de liage au moyen de jets d'eau, jets qui agissent successivement contre les surfaces desdits complexes en entraînant les fibres discontinues dans le sens de l'épaisseur, fibres qui se lient à la façon d'une épissure entre et autour des filaments continus tout en restant visibles sur les deux faces extérieures.

Par ailleurs, après l'opération de liage par jets d'eau et avant séchage, il est possible d'effectuer un traitement complémentaire de « textilisation » (réalisé par exemple conformément aux enseignements du brevet EP-059 608), consistant à transférer le complexe lié sur un convoyeur constitué par une toile grossière et à soumettre la nappe à l'action de jets d'eau obtenus par l'intermédiaire d'un ensemble comprenant essentiellement un tambour perforé rotatif, à l'intérieur duquel est disposé un injecteur alimenté en eau sous pression, cet ensemble produisant des jets réorientant les fibres, un ensemble d'aspiration pour l'élimination de l'eau étant prévu en dessous du convoyeur.

L'invention concerne également une installation permettant la mise en oeuvre en continu du procédé précité.

D'une manière générale, une telle installation comporte, disposés en ligne :
_ un ensemble de formation, sur un tapis transporteur, d'une nappe de filaments continus de type « spunbond » ;
_ au moins une carde permettant de délivrer contre au moins une face de la nappe « spunbond » produite un voile de fibres discontinues et de grammage compris entre 10g/m² et 50g/m² ;
_ des moyens de pressage du complexe formé suivis d'une zone de traitement au moyen de jets de fluide, agissant au moins contre la surface recouverte de fibres discontinues et entraînant lesdites fibres dans le sens de l'épaisseur, fibres qui se lient à la façon d'une épissure entre et autour des filaments continus, tout en restant visibles en surface ;
_ des moyens de séchage et de réception du complexe lié.

Eventuellement, une telle installation comporte, entre les moyens de liage par jets d'eau et les moyens de séchage, un ensemble de textilisation produisant des jets réorientant les fibres.

Par rapport aux nappes « spunbond » produites antérieurement, l'article obtenu se caractérise en ce que les filaments continus qui le composent sont associés à des fibres discontinues, fibres qui recouvrent la nappe à base de filaments continus et pénètrent à l'intérieur de cette dernière en se liant autour desdits filaments.

Un tel produit conserve toutes les caractéristiques mécaniques de résistance des nappes spunbond conventionnelles dont la cohésion est donnée par un traitement de calandrage, le produit obtenu ayant également l'aspect et les propriétés tels que toucher, souplesse comparables à un textile conventionnel.

Il convient de noter que les fibres discontinues qui sont associées à la nappe spunbond, peuvent être de tout type, naturelles ou chimiques, hydrophobes ou hydrophiles et ce, en fonction des applications auxquelles le produit est destiné, la longueur desdites fibres étant comprise entre 5 mm et 60 mm et leur titre compris entre 0,8 dtex et 6,6 dtex.

Concernant le grammage du ou des voile(s) de fibres discontinues qui sont associés à la nappe spunbond, il pourra varier en fonction des applications, mais sera avantageusement compris entre 10 g/m2 et 50 g/m2, une nappe ayant un grammage inférieur à 10 g/m2 ne permettant pas d'obtenir un liage correct de la nappe spunbond, alors qu'une nappe supérieure à 50 g/m2 réduit l'intérêt économique du procédé.

### Description sommaire des dessins

L'invention et les avantages qu'elle apporte sera cependant mieux comprise grâce à la description qui suit et qui est illustrée par les figures annexées dans lesquelles :
_ la figure 1 illustre, vu de côté, l'ensemble d'une ligne de production permettant la mise en oeuvre du procédé conforme à l'invention ;
_ la figure 2 est également une vue de côté, montrant plus en détail la
manière dont est réalisée l'opération de liage au moyen de jets d'eau et le
traitement complémentaire éventuel de textilisation.

### Manière de réaliser l'invention

En se reportant aux figures annexées, l'invention concerne donc un procédé et une installation qui permet de réaliser, en continu, un nouveau type de nappes « spunbond » constituées de filaments synthétiques continus, nappes qui non seulement conservent les propriétés de résistance mécanique (allongement, résistance à la traction, à la déchirure...), équivalentes à des nappes « spunbond » conventionnelles consolidées par calandrage à chaud et qui, par ailleurs, présentent l'aspect, le toucher et la souplesse d'un textile conventionnel tel qu'un tissu.

Conformément à l'invention, sur une installation destinée par la référence générale (1), on réalise une nappe non-tissé de type « spunbond » selon la technique classique qui consiste à extruder un polymère organique fondu, à travers une filière (2) percée de trous de manière à former un faisceau ou rideau de filaments (3).

Après refroidissement, permettant d'obtenir la solidification au moins superficielle des filaments extrudés (3), ceux-ci sont orientés et étirés au moyen d'un ou plusieurs dispositifs (4) à jets de fluide à la sortie du ou desquels ils sont répartis sur une surface réceptrice sous la forme d'une nappe (S).

Conformément à l'invention, pour consolider la nappe « spunbond » (S) ainsi formée et donner de la cohésion à cette nappe et des caractéristiques mécaniques élevées de résistance à la traction et à la déchirure tout en lui conférant un aspect, un toucher et la souplesse d'un textile conventionnel, la nappe « spunbond » (S) est réceptionnée non pas directement à la surface d'un tapis transporteur (5) soumis à une source d'aspiration, mais, sur un voile (V1) de fibres discontinues - naturelles et/ou artificielles et/ou synthétiques - produit immédiatement en amont de l'installation « spunbond» (1).

Ce voile (V1) est par exemple réalisé par l'intermédiaire d'un ensemble (6) conventionnel constitué d'une carde associée éventuellement à un ensemble étaleur nappeur, le voile (V1) produit étant délivré au tapis transporteur (5) de l'installation « spunbond » (1) par un ensemble d'alimentation constitué également par un tapis transporteur (7).

Les deux couches textiles (V1) et (S) superposées passent ensuite, toujours en étant maintenues sur le tapis transporteur (5), sur un premier ensemble (8), constitué par exemple par deux cylindres permettant d'assurer un compactage.

Par l'intermédiaire d'un second ensemble (9), tel qu'une carde ou autre installation équivalente, on délivre à la surface de la nappe spunbond (S), un second voile (V2) de fibres discontinues, les trois couches textiles élémentaires superposées (V1, S et V2) étant à nouveau compactées par pressage entre deux cylindres (8).

Toujours en continu, l'ensemble compacté est alors amené sur une ligne de traitement, illustré plus en détail par la figure 2, désigné par la référence générale (10) permettant de soumettre ledit complexe à un traitement de liage au moyen de jets d'eau, agissant successivement contre les deux surfaces dudit complexe.

Dans la forme de réalisation décrite, un tel ensemble de traitement (10) est constitué par une unité de liage hydraulique du type « *Jetlace 2000* » commercialisée par le Demandeur et mettant en oeuvre les enseignements du FR-A-2 730 246 (US-A-5 718 022), et FR-A-2 734 285 (US-A-5 768 756) au nom du Demandeur.

Une telle unité de liage se compose essentiellement d'un convoyeur (11) sur lequel la structure fibreuse constituée par les trois couches superposées (V1,S et V2) est transférée.

Ainsi que cela ressort plus particulièrement de la figure 2, la structure est compactée entre le convoyeur (11) et un premier cylindre aspirant (12), revêtu préférentiellement d'une enveloppe microperforée, dont les trous sont disposés de manière aléatoire tel que décrit dans le brevet français 2 734 285.

Dans une autre forme de réalisation, ce cylindre peut être revêtu d'une toile métallique.

Eventuellement au niveau de la zone de compactage entre la surface du convoyeur (11) et celle du cylindre (12), la nappe complexe (V1/S/V2), désignée dans la suite de la description par la référence (N), peut recevoir un premier traitement de mouillage, au moyen d'une rampe (13), illustrée en pointillés à la figure 2, et qui délivre un rideau d'eau qui traverse le tapis transporteur (11) ainsi que les nappes superposées.

Une telle opération de mouillage n'est cependant pas indispensable.

Le complexe compacté, supporté par le tambour aspirant (12), est alors soumis à l'action de jets d'eau provenant d'un injecteur (14), les jets agissant donc contre la surface constituée par le voile fibreux (V1) et entraînant les fibres qui constituent ce voile à l'intérieur du complexe.

La rampe ou injecteur (14) disposée parallèlement à une génératrice du cylindre (12), est une rampe conventionnelle qui permet de créer des jets ou aiguilles d'eau ayant un diamètre de 100 à 170 microns, les jets étant espacés les uns des autres d'une valeur comprise entre 0,5 et 2,2 mm, la pression d'alimentation elle-même comprise entre 50 et 150 bars en fonction du grammage du complexe.

Eventuellement, il peut être envisagé de réaliser un second traitement par jets sur ce premier cylindre (12) au moyen d'un deuxième injecteur.

A la sortie de ce cylindre (12), le complexe traité est amené à la surface d'un second cylindre (15), identique au précédent cylindre aspirant, associé à une ou deux séries d'injecteurs (16,17) délivrant des jets d'eau qui agissent donc sur la face de la nappe (N) constituée par le voile (V2).

Lors de ce second traitement de consolidation, les rampes (16,17) créent des jets ou aiguilles d'eau ayant un diamètre de 100 à 170 microns, lesdits jets étant espacés comme précédemment les uns des autres entre 0,5 et 2,4 mm, et la pression d'alimentation étant comprise entre 50 bars et 400 bars.

L'action des injecteurs (16,17) permet donc d'entraîner les fibres du voile V1 dans l'épaisseur de la nappe (N), lesdites fibres entourant les filaments continus et se liant à ces derniers.

A la sortie de cet ensemble, la nappe spun liée, désignée par la référence (18) peut être directement amenée à l'ensemble de séchage (19) par passage sur un tambour chauffant conventionnel (26) avant d'être réceptionné.

Eventuellement, et ainsi que cela ressort des figures annexées, un troisième traitement de liage hydraulique peut être réalisé par l'intermédiaire d'un troisième tambour aspirant (20) associé à une rampe d'injecteurs (21), dont les jets agissent contre la face qui était constituée par le voile (V1).

Après ce dernier traitement, un traitement complémentaire de textilisation peut éventuellement être effectué. Un tel traitement consiste, comme cela ressort plus particulièrement de la figure 2, à transférer la nappe « spun » liée (18) sur un ensemble réalisé par exemple conformément aux enseignements du brevet EP 059 608.

D'une manière générale, un tel ensemble est constitué par une toile transporteuse (22), du type « Fourdrinier», utilisée dans le domaine papetier. Le spun lié (18) maintenu sur cette toile, est soumis à l'action d'une série de jets d'eau obtenus par l'intermédiaire d'une rampe (23) projetant un rideau d'eau contre la surface interne d'un cylindre rotatif perforé (24), ces jets réorientant les fibres.

Un ensemble d'aspiration (25) pour l'élimination de l'eau est bien entendu prévu en dessous du convoyeur (22).

Grâce à une telle installation, il est possible soit de réaliser des complexes dans lesquels le voile non tissé de type « spunbond » est associé à deux voiles constitués de fibres discontinues, l'ensemble des moyens décrits précédemment étant mis en oeuvre, soit de réaliser des articles dans lesquels le voile de type « spunbond » est associé à un seul voile de fibres discontinues pouvant être distribué soit en amont soit en aval de la zone de formation du voile « spunbond ».

### Exemple 1

Cet exemple utilise la réalisation d'un complexe dans lequel la nappe « spunbond » est emprisonné entre deux voiles de fibres discontinues.

Un tel produit est réalisé conformément à l'invention de la manière suivante :

Au moyen d'une carde (6) conventionnelle, on réalise un voile de fibres (V1) pesant 30 g/m² et composé de 100 % de fibres de viscose de 1,7 dtex et 38 mm de longueur.

Ce voile est produit à une vitesse de 100 m/minute.

En sortie de carde (6), le voile (V1) est transféré sur le tapis récepteur (5) de l'installation (1) de réalisation d'une nappe (S) de type « spunbond ».

La nappe « spunbond » produite est obtenue à partir de polypropylène et est répartie sur le voile (V1) de manière à former une nappe constituée de filaments ayant un titre de 1,7 dtex, pesant 40 g/m².

Les deux couches superposées (V1) et (S) sont comprimées au moyen d'un cylindre presseur (8) et un second voile de fibres (V2) reproduit d'une manière similaire au voile (V1), pesant 30 g/m², est délivré à la surface de la nappe « spunbond » (S), les couches superposées étant alors soumises à un nouveau compactage également au moyen d'un cylindre presseur.

En continu, le complexe formé est amené sur une ligne de traitement comportant une unité de liage hydraulique (10) de type «Jetlace 2000 », commercialisé par le Demandeur.

Une telle installation comporte essentiellement un tapis transporteur (11), et trois ensembles de traitement par jets comprenant des cylindres aspirants (12,15,20) ayant un diamètre de 516 mm et revêtus d'une enveloppe microperforée dont les trous sont répartis de manière aléatoire tel que décrit dans le brevet français 2 634 285. A ces tambours aspirants (12,15,20) sont associées des rampes d'injecteurs (14,16,17,21) qui agissent contre les surfaces du complexe (N) constitué par la superposition du voile (V1) du spunbond (S) et du voile (V2).

La disposition de ces injecteurs est telle que l'on agit successivement contre les faces opposées du complexe (N).

Les rampes (14,16,17,21) produisent toutes 1666 jets au mètre et sont réglées de la manière suivante.

| Rampes | Diamètre du jet en microns (µm) | Vitesse des jets m/seconde | Pression d'alimentation | Vitesse en m/min des cylindres |
|---|---|---|---|---|
| 14 : jets contre V1 | 120 µm | 144 m/seconde | 100 bars | 12 : 102m/minute |
| 16 : jets contre V2 | 120 µm | 170 m/seconde | 150 bars | 15 : 103 m/minute |
| 17 : jets contre V2 | 120 µm | 220 m/seconde | 250 bars | 15 : 104 m/minute |
| 21 : jets contre V1 | 120 µm | 220 m/seconde | 250 bars | 20 : 105m/minute |

En aval du dernier système de liage hydraulique (20), est disposé un ensemble de textilisation constitué par un tapis transporteur (22) réalisé dans une toile en polyester, associée à un ensemble de textilisation proprement dit comportant un tambour perforé rotatif (24) à l'intérieur duquel est disposé un injecteur (23) alimenté avec de l'eau à 150 bars.

Cet injecteur (23) produit des jets d'eau de 130 µm de diamètre qui réorientent les fibres. L'eau provenant de l'injecteur (23) est récupérée au moyen de l'ensemble d'aspiration (25) disposé en dessous du convoyeur (22).

En procédant dans les conditions précitées, on obtient en sortie de l'installation, une nappe conforme à l'invention qui, après séchage sur un tambour chauffant, pèse 95 g/m².

Cette nappe est parfaitement liée et présente une grande souplesse, un toucher, un aspect et des caractéristiques mécaniques comparables à un textile traditionnel de grammage équivalent obtenu avec des fibres de même nature.

### Exemple 2

Cet exemple illustre la mise en oeuvre du procédé conforme à l'invention pour la réalisation d'une structure composée d'une nappe de type « spunbond » associé à une seule nappe fibreuse qui, dans cette forme de réalisation, est formée en amont de la zone de formation de la nappe « spunbond ».

Conformément à l'invention, on procède de la manière suivante.

Au moyen d'une carde conventionnelle (6), on réalise un voile de fibres (V1) pesant 20 g/m2 et composé de 100 % de fibres de viscose de 1.7 dtex et 38 mm de longueur.

Ce voile est produit à une vitesse de 150 m/min.

En sortie de carde (6), le voile (V1) est transféré sur le tapis récepteur (5) de l'unité spunbond.

Une nappe spunbond (S) constituée de filaments de polypropylène est déposée sur le voile (V1).

Cette nappe spunbond de 25 g/m2 est constituée de filaments de 2 dtex.

Les deux couches superposées (V1) et (S) sont comprimées au moyen d'un rouleau presseur (8) formant ainsi un complexe de 45 g/m2 qui est transféré en continu sur une unité de liage hydraulique (10) de type « Jetlace 2000 » commercialisé par le Demandeur.

Cette installation comporte un tapis transporteur (11) et deux ensembles de traitement par jets d'eau constitués de cylindres aspirants (12) et (15) suivis d'un convoyeur final (22) sur lequel est disposé un dispositif de patterning/textilisation.

Les deux cylindres (12) et (15) sont recouverts d'une enveloppe microperforée dont les trous sont disposés de manière aléatoire tel que décrit dans le brevet français 2 634 285.

A ces cylindres, sont associées des rampes d'injecteurs (14) (16) (17).

La disposition de ces injecteurs est telle que l'on agit successivement sur les deux faces du complexe.

Les injecteurs produisent tous les 1666 jets d'eau de 120 microns par mètre et la pression d'eau dans ces injecteurs est respectivement de 60, 80 et 110 bars.

La textilisation du complexe lié sur les cylindres précédents est réalisée par un tambour perforé (23) tel que décrit dans l'exemple précédent dont l'injecteur est alimenté à une pression d'eau de 80 bars.

Après séchage, le produit final de 45 g/m2 possède d'excellentes caractéristiques mécaniques, supérieures à celles d'un voile spunlace constitué de fibres de même nature.

L'aspect et la souplesse du voile sont également remarquables, très supérieurs à celles d'un spunbond en polypropylène ou polyester de grammage équivalent lié par calandrage.

## Revendications

1. Procédé pour la réalisation d'un non-tissé de type « spunbond » présentant des caractéristiques mécaniques équivalentes à des nappes spunbond consolidées par calandrage à chaud et ayant l'aspect, le toucher et la souplesse d'un textile conventionnel qui consiste, en continu :
_ à réaliser une nappe (S) de type « spunbond », le faisceau de filaments continus extrudés et étirés étant réceptionné sur un tapis transporteur mobile sous la forme d'une nappe non liée ;
_ à délivrer, contre au moins une face de la nappe « spunbond » ainsi formée, un voile (V1 et/ou V2) constitué de fibres discontinues, naturelles et/ou artificielles et/ou synthétiques, obtenu par cardage et de grammage compris entre 10g/m² et 50g/m² ;
_ à compacter par pressage à froid le complexe ainsi formé ;
_ à transférer, toujours en continu, ledit complexe sur une ligne (10) de traitement de liage au moyen de jets d'eau, agissant contre la ou les surfaces du complexe constituée(s) de fibres discontinues, entraînant lesdites fibres dans le sens de l'épaisseur, fibres qui se lient à la façon d'une épissure entre et autour des filaments continus tout en restant visibles en surface ;
_ à procéder à un traitement de séchage ;
_ puis à réceptionner le produit fini.

2. Procédé selon la revendication 1, **caractérisé en ce que** la nappe (5) de type « spunbond » est recouverte sur ses deux faces par un voile (V1/V2) de fibres discontinues, l'un (V1) étant produit directement en amont de la zone de formation du voile « spunbond » et étant amené sur le tapis transporteur (11) sur lequel sont déposés les filaments provenant de l'installation « spunbond », lesdits filaments se répartissant donc à la surface de ce voile (V1), le second (V2)étant délivré en aval de la zone de formation de la nappe de filaments continus qui se trouve ainsi emprisonné en « sandwich » entre les deux couches fibreuses (V1,V2).

3. Procédé selon l'une des revendications 1 et 2, **caractérisé en ce que**, après l'opération de liage par jets d'eau et avant séchage, on effectue un traitement complémentaire de « textilisation » qui consiste à transférer le complexe lié sur une toile grossière (22) et à soumettre la nappe à l'action de jets d'eau obtenus par l'intermédiaire d'un ensemble comprenant essentiellement un tambour perforé rotatif (24) à l'intérieur duquel est disposé un injecteur (23) alimenté en eau sous pression, cet ensemble produisant des jets réorientant les fibres, un ensemble (25) d'aspiration pour l'élimination de l'eau étant prévu en dessous du convoyeur.

4. Installation pour la réalisation d'un non-tissé de type « spunbond » comportant, disposés en ligne :
_ un ensemble (1) de formation, sur un tapis transporteur (5), d'une nappe (S) de filaments continus de type « spunbond » ;
_ au moins une carde (6 et/ou 9) permettant de délivrer contre au moins une face de la nappe « spunbond » produite un voile (V1 et/ou V2) de fibres discontinues et de grammage compris entre 10g/m² et 50g/m²;
_ des moyens de pressage à froid du complexe formé suivis d'une zone (10) de traitement au moyen de jets de fluide, agissant au moins contre la surface recouverte de fibres discontinues et entraînant lesdites fibres dans le sens de l'épaisseur, fibres qui se lient à la façon d'une épissure entre et autour des filaments continus, tout en restant visibles en surface ;
_ des moyens de séchage et de réception de la nappe liée,
**caractérisée en ce qu'**elle comporte entre les moyens (10) de liage par jets d'eau et les moyens de séchage, un ensemble de textilisation comprenant une toile grossière (22) destinée à supporter le complexe lié, associée à un tambour perforé rotatif à l'intérieur duquel est disposé un injecteur (23) alimenté en eau sous pression, cet ensemble produisant des jets réorientant les fibres, un ensemble d'aspiration (25) pour l'élimination de l'eau étant disposé en dessous du convoyeur.

5. Installation selon la revendication 4, **caractérisée en ce qu'**elle comporte, en amont et en aval de la zone de formation de la nappe « spunbond », des moyens (6,9) permettant de réaliser un voile de fibres, le voile (V1) produit en amont étant distribué sur le tapis transporteur (5) de la ligne « spunbond », le faisceau de filaments extrudé et étiré étant réceptionné directement sur ledit voile, le second (V2) étant disposé en aval de la zone de formation du voile « spunbond » et étant distribué à la surface de ce dernier.

6. Non-tissé obtenu par la mise en oeuvre du procédé selon l'une des revendications 1 à 3, **caractérisé en ce qu'**il se compose d'une nappe réalisée à partir de filaments continus associés à un voile cardé de fibres discontinues d'un grammage compris entre 10 g/m² et 50 g /m², d'une longueur comprise entre 5 mm et 60 mm et d'un titre compris entre 0,8 dtex et 6,6 dtex qui recouvrent au moins une face de la nappe non liée en soi à base de filaments continus et pénètrent à l'intérieur de cette dernière en se liant autour desdits filaments.

## Claims

1. Process for the production of a nonwoven of "spunbond" type having mechanical properties equivalent to spunbond webs consolidated by hot calendering and having the appearance, the handle and the pliancy of a conventional textile, which consists in continuously:
- producing a web (S) of "spunbond" type, the bundle of continuous filaments, which is extruded and drawn, being collected in the form of a non-bonded web on a moving conveyor belt;
- delivering, against at least one face of the "spunbond" web thus formed, a sheet (V1 and/or V2) consisting of natural and/or artificial and/or synthetic, discontinuous fibres, obtained by carding and having a weight of between 10 g/m² and 50 g/m²;
- compacting the complex thus formed by cold pressing it;
- transferring, still continuously, said complex onto a treatment line (10) for bonding it by means of water jets which act against the surface or surfaces of the complex consisting of discontinuous fibres and entrain said fibres in the thickness direction, which fibres bond together in the manner of a splice between and around the continuous filaments, while still remaining visible on the surface;
- carrying out a drying treatment;
- and then collecting the finished product.

2. Process according to Claim 1, **characterized in that** the web (5) of "spunbond" type is covered on both its faces with a sheet (V1/V2) of discontinuous fibres, one lap (V1) being produced directly upstream of the zone in which the "spunbond" web is formed and being taken onto the conveyor belt (11) on which the filaments coming from the "spunbond" plant are deposited, said filaments therefore being distributed over the surface of this sheet (V1), the second lap (V2) being delivered downstream of the zone in which the web of continuous filaments is formed, which web is thus sandwiched between the two fibrous layers (V1, V2).

3. Process according to either of Claims 1 and 2, **characterized in that**, after the water-jet bonding operation and before drying, a complementary "textiling" treatment is carried out which consists in transferring the bonded complex onto a coarse fabric (22) and in subjecting the web to the action of water jets which are obtained by means of a unit essentially comprising a perforated rotary drum (24) inside which an injector (23) fed with pressurized water is placed, this unit producing jets which reorient the fibres, a suction unit (25) for removing the water being provided beneath the conveyor.

4. Plant for producing a nonwoven of "spunbond" type, comprising, arranged in line:
- a unit (1) for forming, on a conveyor belt (5), a web (S) of continuous filaments of "spunbond" type;
- at least one carding machine (6 and/or 9) for delivering, against at least one face of the "spunbond" web produced, a sheet (V1 and/or V2) of discontinuous fibres and having a weight of between 10 g/m² and 50 g/m²;
- means for cold pressing the complex formed, followed by a zone (10) for treatment by means of fluid jets, which act at least against the surface covered with discontinuous fibres and entrain said fibres in the thickness direction, which fibres bond together in the manner of a splice between and around the continuous filaments, while still being visible on the surface;
- means for drying and collecting the bonded web, **characterized in that** it includes, between the water-jet bonding means (10) and the drying means, a textiling unit delivering a coarse fabric (22) which is intended to support the bonded complex and is associated with a perforated rotary drum inside which an injector (23) fed with pressurized water is placed, this unit producing jets which reorient the fibres, a suction unit (25) for removing the water being placed beneath the conveyor.

5. Plant according to Claim 4, **characterized in that** it includes, upstream and downstream of the zone in which the "spunbond" web is formed, means (6, 9) for producing a sheet of fibres, the sheet (V1) produced upstream being delivered onto the conveyor belt (5) of the "spunbond" line, the bundle of filaments, which is extruded and drawn, being collected directly on said sheet, the second sheet (V2) being placed downstream of the zone in which the "spunbond" web is formed and being delivered onto the surface of the latter.

6. Nonwoven obtained by implementing the process according to one of Claims 1 to 3, **characterized in that** it is composed of a web produced from continuous filaments combined with a carded sheet of discontinuous fibres having a weight of between 10 g/m² and 50 g/m², a length of between 5 mm and 60 mm and a linear density of between 0.8 dtex and 6.6 dtex, which fibres cover at least one face of the continuous-filament-based web and penetrate the interior of the latter, by becoming bonded around said filaments.

## Patentansprüche

1. Verfahren zur Herstellung eines Vliesstoffes des "Spunbond"-Typs, der zu den durch Kalandrierung mit Hitze verfestigten Spinnvliesen äquivalente mechanische Eigenschaften aufweist und das Erscheinungsbild, den Griff und die Flexibilität eines konventionellen Textilstoffes besitzt, das die kontinuierlichen Schritte beinhaltet:
- Herstellen eines Vlieses (S) des "Spunbond"-Typs, wobei ein Bündel gesponnener und gedehnter Endlosfilamente auf einem beweglichen Transportband in Form eines nicht verbundenen Vlieses erhalten wird;
- Zuführen eines Flors (V1 und/oder V2) aus natürlichen und/oder künstlichen und/oder synthetischen nicht-fortlaufenden Fasern, der durch Kardieren erhalten wurde und ein Flächengewicht zwischen 10g/m² et 50g/m² aufweist, zu mindestens einer Seite des so gebildeten Spinnvlieses;
- Verfestigen des so gebildeten Komplexes durch Kaltpressen;
- Bringen besagten Komplexes, immer noch kontinuierlich, auf eine Linie (10) für die Bearbeitung zum Binden mittels Wasserstrahlen, die gegen die Oberfläche oder die Oberflächen des Komplexes aus den nicht-fortlaufenden Fasern gerichtet sind, Einarbeiten besagter Fasern in Richtung der Dicke, wobei Fasern, die sich in Art einer Spleißung zwischen und um die Endlosfilamente binden, von der Oberfläche her sichtbar bleiben;
- Durchführen einer Trocknungsbearbeitung;
- dannach Erhalten des fertigen Produkts.

2. Verfahren nach Anspruch 1, **dadurch gekennzeichnet, dass** der Vlies (5) des "Spunbond"-Typs auf beiden Seiten durch einen Flor (V1/V2) aus nicht-fortlaufenden Fasern bedeckt ist, wobei einer (V1) direkt vor der Zone, in der der "Spunbond"-Flor entsteht, hergestellt und dem Transportband (11) zugeführt wird, auf welchem die Filamente bereitgestellt sind, die aus der "Spunbond"-Anlage stammen, wobei sich besagte Filamente auf der Oberfläche des Flors (V1) verteilen, und der zweite (V2) nachfolgend der Zone zur Bildung des Vlieses aus Endlosfilamenten zugeführt wird, der somit in einer "Sandwich"-Anordnung zwischen den beiden Faserdecken (V1, V2) eingefügt ist.

3. Verfahren nach einem der Ansprüche 1 und 2, **dadurch gekennzeichnet, dass** nach dem Arbeitsgang des Bindens durch Wasserstrahlen und vor der Trocknung eine ergänzende Bearbeitung zur "Textilisierung" ausgeführt wird, die darin besteht, den gebundenen Komplex auf ein grobes Tuch (22) zu bringen und den Vlies der Bearbeitung mit Wasserstrahlen zu unterziehen, die mit Hilfe einer Anordnung erhalten werden, die im Wesentlichen eine drehbare perforierte Trommel (24), in deren Innern eine mit unter Druck stehendem Wasser versorgte Spritzdüse (23) vorgesehen ist, wobei diese Anordnung Strahlen erzeugt, die die Fasern umorientieren, und eine Absauganordnung (25) zur Beseitigung von Wasser, die unterhalb des Förderers vorgesehen ist, aufweist.

4. Einrichtung zur Herstellung eines Vliesstoffes des "Spunbond"-Typs, die folgendes in einer Reihe angeordnet beinhaltet:
- eine Anordnung (1) zur Bildung eines Vlieses (S) aus Endlosfilamenten des Typs "Spunbond" auf einem Transportband (5) ;
- mindestens einer Karde (6 und/oder 9), die die Zuführung eines Flores (V1 und/oder V2) aus nicht-fortlaufenden Fasern mit einem Flächgengewicht zwischen 10g/m² und 50g/m² auf mindestens eine Seite des "Spunbond"-Vliesproduktes erlaubt;
- Mitteln zum Kaltpressen des gebildeten Komplexes, gefolgt von einer Zone (10) zur Bearbeitung mit Flüssigkeitsstrahlen, die zumindest gegen die Oberfläche gerichtet sind, die mit nicht-fortlaufenden Fasern bedeckt ist, und die besagte Fasern in Richtung der Dicke einarbeiten, wobei diese Fasern sich in Art einer Spleißung zwischen und um die Endlosfilamente binden und von der Oberfläche her sichtbar bleiben;
- Mittel zur Trocknung und zur Entgegennahme des gebundenen Vlieses,
**dadurch gekennzeichnet, dass** sie zwischen den Mitteln (10) zum Binden durch Wasserstrahlen und den Mitteln zum Trocknen eine Anordnung zur Textilisation, die ein grobes Tuch (22) zum Stützen des gebundenen Komplexes umfasst, welches verbunden ist mit einer drehbaren perforierten Trommel (24), in deren Innern eine mit unter Druck stehendem Wasser versorgte Spritzdüse (23) vorgesehen ist, wobei diese Anordnung Strahlen erzeugt, die die Fasern umorientieren, und eine Absauganordnung (25) zur Beseitigung von Wasser, die unterhalb des Förderers vorgesehen ist, umfasst.

5. Einrichtung nach Anspruch 4, **dadurch gekennzeichnet, dass** sie vorgelagert und nachgelagert der Zone zur Bildung eines "Spunbond"-Vlieses Mittel (6, 9) umfasst, die es erlauben einen Faserflor herzustellen, wobei der vorgelagert hergestellte Flor (V1) dem Transportband (5) der "Spunbond"-Linie zugeführt wird, wobei das Bündel extrudierter und gedehnter Filamente direkt auf besagtem Flor entgegengenommen wird, und der zweite (V2) nachfolgend der Zone zur Bildung des "Spunbond"-Flors ausgegeben und der Oberfläche dieses letzteren zugeführt wird.

6. Vliesstoff, erhalten durch Ausführung des Verfahrens nach einem der Ansprüche 1 bis 3, **dadurch gekennzeichnet**, das er sich aus einem Vlies zusammensetzt, der ausgehend von Endlosfilamenten hergestellt wird, die mit einem kardierten Flor aus nicht-fortlaufenden Fasern mit einem Flächengewicht zwischen 10 g/m² und 50 g /m², einer Länge zwischen 5 mm und 60 mm und einem Titer zwischen 0,8 dtex und 6,6 dtex verbunden sind, der zumindest eine Seite des nicht in sich verbundenen Vlieses auf Basis von Endlosfilamenten bedeckt, und der in das Innere dieses letzteren eindringt und sich dabei um die genannten Filamente bindet.
